# EUROPÄISCHE PATENTSCHRIFT

(11) **EP 1 041 338 B1**
(45) Veröffentlichungstag und Bekanntmachung des Hinweises auf die Patenterteilung: **26.05.2004**
(21) Anmeldenummer: 00105292.7
(22) Anmeldetag: 14.03.2000
(51) Int. Cl.: F17C 1/14, B21D 22/20, B21D 51/24

(54) **Gasflasche**
Gas bottle
Bouteille de gaz

(30) Priorität: 27.03.1999 DE 19914029
(43) Veröffentlichungstag der Anmeldung: 04.10.2000
(73) Patentinhaber: Vetter, Harald Dr., 55566 Bad Sobernheim (DE)
(72) Erfinder: Vetter, Harald Dr., 55566 Bad Sobernheim (DE)
(74) Vertreter: Flosdorff, Jürgen, Dr.

(56) Entgegenhaltungen:
- EP-A- 0 337 357
- AT-B- 359 987
- BE-A- 654 821
- DE-C- 802 462
- FR-A- 1 036 713
- FR-A- 2 236 577
- FR-A- 2 263 061
- GB-A- 1 419 317
- US-A- 5 217 140

## Beschreibung

Die Erfindung betrifft ein Verfahren zur Herstellung einer Gasflasche, die als Flüssiggaslagerbehälter oder Transportbehälter meist mit Propan, Butan oder deren Gemischen gefüllt ist. Das Gas wird beispielsweise als Brenngas im Küchenbereich, für Heizungen, für gewerbliche Zwecke etc. eingesetzt oder aber als Motorgas, um beispielsweise sogenannte Flurförderfahrzeuge wie Hubstapler anzutreiben.

Bisher bestehen Gasflaschen der betrachteten Art aus Stahl mit der Folge, daß sie ein beträchtliches Gewicht haben. Dies wirkt sich nachteilig beim Transport der Gasflaschen und bei deren Handhabung aus.

Die als nächsliegender Stand der Technik anzusehende FR 22 36 577 offenbart eine aus zwei Gasflaschen-Halbschalen zusammengesetzte Gasflasche aus einer Aluminium-Legierung. Das Verhältnis von Höhe zu Durchmesser der Gasflaschen-Halbschalen beträgt etwa 0,7:1. Die Gasflaschen-Halbschalen sind in einem einstufigen Tiefziehverfahren aus einem Blech hergestellt, über dessen Dicke die Druckschrift keine Angaben macht.

Die US 5,217,140 offenbart einen Warmwasserbehälter, der aus zwei miteinander verschweißten Halbschalen zusammengesetzt ist. Die beiden Halbschalen bestehen jeweils aus einer Außenschale aus Stahl oder einem anderen geeigneten Metall und einer aus einem nicht-korrodierbaren Material bestehenden Innenschale. Im Gegensatz zu Gasflaschen muß ein solcher Wassertank keinem großen Innendruck standhalten. Die Halbschalen sind in einem mehrstufigen Tiefziehverfahren in einem Arbeitsgang ohne Zwischenglühen hergestellt.

Die FR 22 63 061 offenbart einen Gasbehälter, dessen Halbschalen im Tiefziehverfahren hergestellt sind und aus der Aluminium-Legierung AIMg4,5 Mn bestehen.

Der vorliegenden Erfindung liegt daher die Aufgabe zugrunde, ein Verfahren zur Herstellung einer Gasflasche anzugeben, die ein geringes Gewicht hat und die dabei verhältnismäßig billig herstellbar ist.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die erfindungsgemäße Gasflasche ist aus zwei Gasflaschen-Halbschalen zusammengesetzt, die miteinander verschweißt sind, wobei die Gasflaschen-Halbschalen aus einer Aluminium-Legierung bestehen, womit die Gasflasche erheblich leichter als eine Stahlflasche ist.

Obwohl die Gasflasche damit im Hinblick auf die gesetzlichen Sicherheitsansprüche besonders dünn ist, werden die Gasflaschen-Halbschalen erfindungsgemäß in einem mehrstufigen Tiefziehverfahren in einem einzigen Arbeitsgang ohne Zwischenglühen aus Ziehblechen mit einer Wandstärke von 3 bis 3,5 mm gezogen, was zu einer beträchtlichen Gewichtsreduzierung der Gasflasche führt. Dabei ist ferner erfindungsgemäß vorgesehen ist, daß das Verhältnis von Höhe zu Durchmesser der Halbschalen 1 : 1 bis 3 : 1 beträgt. Dieser in einem einzigen Arbeitsgang erfolgende Tiefziehvorgang bringt es mit sich, daß die erfindungsgemäße Gasflasche kostengünstig herstellbar ist.

Dies ist erst recht der Fall, wenn nach einem weiteren Vorschlag der Erfindung die zwei Gasflaschen-Halbschalen, aus denen die Gasflasche zusammengesetzt wird, eine identische Form haben, so daß nur ein einziges Ziehwerkzeug erforderlich ist.

Bei einer Ausführungsform der Erfindung ist vorgesehen, daß die Gasflaschen-Halbschalen jeweils in einem ersten Stufenzug bis zu einer ersten Ziehtiefe, die bevorzugt etwa 50% der endgültigen Ziehtiefe beträgt, mit einem ersten Durchmesser gezogen werden, der größer als der endgültige Durchmesser der fertigen Halbschalen bzw. Gasflasche ist. In einem unmittelbar anschließenden zweiten Stufenzug werden dann die Halbschalen über die gesamte Ziehtiefe mit dem endgültigen Durchmesser gezogen. Die beiden Stufenzüge werden unmittelbar aufeinanderfolgend in dem Ziehwerkzeug ausgeführt, ohne daß Zwischenprodukte aus dem Ziehwerk entnommen werden müssen. Die Herstellung einer Gasflaschen-Halbschale dauert auf diese Weise nur etwa 15 Sekunden. Bei der herkömmlichen Herstellungsweise der Halbschalen sind hingegen folgende Schritte durchzuführen: Einfetten der Ronde, Einlegen in die Tiefziehpresse, Tiefziehen der ersten Stufe, Herausnehmen der ersten Stufe aus der Tiefziehpresse, Entfetten (als Vorbedingung für das anschließende Weichglühen), Transport zum Ofen, Weichglühen, Herausnehmen aus dem Ofen, Abkühlenlassen auf Raumtemperatur, Wiedereinfetten, Einlegen in die Tiefziehpresse, Tiefziehen der zweiten Stufe und eventuell einer dritten Stufe. Der Zeitbedarf bei zwei Stufen liegt beim Stand der Technik bei mindestens 12 Minuten.

Bei einer besonders bevorzugten Ausführungsform der Erfindung werden die Gasflaschen-Halbschalen in drei aufeinander folgenden Stufenzügen gefertigt. Hiermit läßt sich ein bisher nicht für möglich erachtetes Verhältnis von Höhe zu Durchmesser von bis zu 3 : 1 erreichen.

In einer bevorzugten Ausführungsform ist vorgesehen, daß die Wandstärke der Ziehbleche nur 3,0 bis 3,5 mm beträgt, womit die erfindungsgemäße Gasflasche ein minimales Gewicht erhält. Dieses Gewicht beträgt nur etwa 5 kg, während eine herkömmliche Stahlflasche etwa 15 kg wiegt.

In einer Ausführungsform der Gasflasche, die ein Fassungsvermögen von 11 kg Gas hat und deren Füllung bevorzugt als Brenngas verwendet wird, hat die Gasflasche eine Höhe von etwa 470 mm bei einem Durchmesser von etwa 300 mm. Derartige 11 kg-Gasflaschen sind in Stahlausführung weit verbreitet.

Um die Wechsel- und Rüstzeiten insbesondere bei Flurförderfahrzeugen zu verkürzen, wäre es wünschenswert, wenn eine Flasche mit 14 kg Inhalt bereitgestellt würde, zumal nach den hiesigen Gesetzen erlaubt ist, bis zu 14 kg Gas in einer Flasche in geschlossenen Räumen zu lagern und zu verwenden. Aus diesem Grund wird vorgeschlagen, daß die erfindungsgemäße Gasflasche in einer Ausführungsform eine Höhe von etwa 560 mm hat bei einem Durchmesser von etwa 300 mm, womit diese Flasche ein Fassungsvermögen von 14 kg Flüssiggas hat und damit bestens für Motorgas geeignet ist.

Als Aluminium-Legierung kann beispielsweise Al Mg4,5 Mn verwendet werden, ohne daß die Erfindung hierauf beschränkt ist.

Die Erfindung sieht demnach eine Gasflasche vor, die aus einem besonders dünnen Aluminiumblech im zwei- oder dreistufigen Tiefziehverfahren in einem einzigen Arbeitgang hergestellt ist. Das große Verhältnis von Höhe zu Durchmesser der Halbschalen in Höhe von etwa 1 : 1 bis 3 : 1 läßt sich im Tiefziehverfahren bisher allgemein nur dann erreichen, wenn die Wandstärke der Ronde deutlich oberhalb 6 bis 7 mm liegt. Überraschenderweise läßt sich das große Tiefziehverhältnis mit sehr viel niedrigerer Blechstärke erreichen, wenn in zwei oder drei aufeinanderfolgenden Stufenzügen zunächst eine oder zwei Ziehtiefen mit einem größeren Durchmesser und in einem zweiten bzw. dritten Stufenzug die Halbschale über die gesamte Ziehtiefe auf den endgültigen Durchmesser gezogen wird.

Die Erfindung wird nachfolgend in näheren Einzelheiten mit Bezug auf die Zeichnung näher beschrieben. Dabei zeigen:
- Fig. 1: eine 11 kg-Gasflasche in einem Vertikalschnitt;
- Fig. 2: eine 14 kg-Gasflasche im Vertikalschnitt und
- Fig. 3: ein Ziehwerkzeug für drei Stufenzüge.

Die in Fig. 1 dargestellte Gasflasche 1 besteht aus zwei Halbschalen 2, die eine identische Form haben und entlang einer mittigen Schweißnaht 3 zusammengesetzt sind. Die Gasflasche steht auf einem Fußring 4, der bevorzugt ebenfalls aus einer Aluminiumlegierung besteht und angeschweißt ist.

Im Zentrum des Kopfabschnitts der oberen Gasflaschen-Halbschale 2 sitzt eine Ventilmuffe 5, die bevorzugt eingeschweißt ist. Daneben sind Handgriffe 6 angeschweißt, die den Transport der Gasflasche erleichtern.

Die in Fig. 1 dargestellte Gasflasche hat eine Höhe von 472 mm bei einem Durchmesser von 300 mm und eine Wandstärke von 3,2 mm. Die Halbschalen 2 sind im mehrstufigen Tiefziehverfahren in einem Arbeitsgang ohne Zwischenglühen hergestellt.

Dies trifft auch für die Gasflasche gemäß Fig. 2 zu, die eine Höhe von 556 mm bei einem Durchmesser von 300 mm und einer Wandstärke von 3,5 mm hat. Bei dieser 14 kg-Gasflasche ist der Ventilbereich von einem Ventilschutzkragen 7 mit integrierten Handgriffen umgeben, der eine Beschädigung des Ventils bei der Handhabung der Flasche ausschließt.

Das in Fig. 3 dargestellte Ziehwerkzeug für drei Stufenzüge ist horizontal angeordnet, was sich als besonders vorteilhaft herausgestellt hat. Das Ziehwerkzeug enthält einen zentralen Ziehstempel 8, der mit einem Arbeitskolben 9 verbunden ist, dessen Zylinder in der Figur nicht abgebildet ist. Der Ziehstempel 8 ist konzentrisch von einer inneren Ziehhülse 10 umgeben, die von einem Arbeitskolben 11 bewegbar ist. Die innere Ziehhülse 10 sitzt ihrerseits in einer äußeren ringförmigen Ziehhülse 12, deren Arbeitskolben mit dem Bezugszeichen 13 gekennzeichnet ist.

Die vorstehend genannten Umformelemente 8, 10 und 12 durchgreifen einen ringförmigen Blechhalter 14, der von einem Arbeitskolben 15 bewegbar ist.

Die zugehörigen Hydraulikelemente sind in der Figur nicht abgebildet.

Im Ausgangszustand wird ein Aluminiumblech bzw. eine Aluminiumronde zwischen der in der Figur oberen Stirnwand 16 einer Matrize 17 und dem von seinem Arbeitskolben 15 vorgeschobenen Blechhalter 14 eingespannt. In diesem Betriebszustand befinden sich die vorderen Stirnflächen des Ziehstempels 8 und der beiden Ziehhülsen 10, 12 in einer Ebene nahe der Ronde.

Bei dem ersten Stufezug werden alle Umformelemente 8, 10, 12 soweit vorgeschoben, bis die äußere Ziehhülse 12 auf eine Ringschulter 18 der Matrize 17 aufläuft.

Es folgt der zweite Stufenzug des Ziehstempels 8 mit der Ziehhülse 10, der soweit reicht, bis die Ziehhülse 10 auf eine zweite Ringschulter 19 der Matrize auftrifft. Der anschließende dritte Stufenzug des Ziehstempels 8 hat zur Folge, daß die Gasflaschen-Halbschale auf den endgültigen Durchmesser gezogen wird.

Bei der dargestellten Ausführungsform des Ziehwerkzeugs, die besonders bevorzugt ist, beträgt das Verhältnis der Ziehtiefen der Ziehelemente 12, 10, 8 zueinander etwa 3 : 4,5 : 6. Wie bereits erwähnt, erfolgen die Stufenzüge in horizontaler Richtung, womit das Ziehwerkzeug besonders einfach zu bedienen ist.

Mit dem erfindungsgemäßen Verfahren sind Gasflaschen z.B. mit einer Länge von 1200 mm aus zwei Halbschalen herstellbar, die einen Durchmesser von 200 mm oder 300 mm haben. Bisher mußte hierzu ein zylindrischer Flaschenabschnitt zwischen die beiden Halbschalen eingeschweißt werden.

## Patentansprüche

1. Verfahren zur Herstellung einer Gasflasche, bei dem zwei aus einer Aluminium-Legierung bestehende Gasflaschen-Halbschalen miteinander verschweißt werden,
**dadurch gekennzeichnet,**
**daß** die Gasflaschen-Halbschalen (2) in einem mehrstufigen Tiefziehverfahren in einem Arbeitsgang ohne Zwischenglühen aus Ziehblechen mit einer Wandstärke von 3-3,5 mm so gezogen werden, daß das Verhältnis von Höhe zu Durchmesser der Gasflaschen-Halbschalen 1:1 bis 3:1 beträgt.

2. Verfahren nach Anspruch 1,
**dadurch gekennzeichnet, daß** ihre zwei Gasflaschen-Halbschalen (2) in eine identische Form gezogen werden.

3. Verfahren zur Herstellung einer Gasflasche nach Anspruch 1 oder 2,
**dadurch gekennzeichnet, daß** die Gasflaschen-Halbschalen (2) in einem ersten Stufenzug bis zu einer ersten Ziehtiefe mit einem ersten Durchmesser gezogen werden, der größer als der endgültige Durchmesser der fertigen Halbschalen ist, und daß in einem unmittelbar anschließenden zweiten Stufenzug die Gasflaschen-Halbschalen (2) über die gesamte Ziehtiefe mit dem endgültigen Durchmesser gezogen werden.

4. Verfahren zur Herstellung einer Gasflasche nach Anspruch 3,
**dadurch gekennzeichnet, daß** die erste Ziehtiefe etwa 50% der endgültigen Ziehtiefe beträgt.

5. Verfahren zur Herstellung einer Gasflasche nach Anspruch 1 oder 2,
**dadurch gekennzeichnet, daß** die Gasflaschen-Halbschalen in drei unmittelbar aufeinanderfolgenden Stufenzügen gezogen werden.

6. Verfahren zur Herstellung einer Gasflasche nach einem der Ansprüche 1 bis 5,
**dadurch gekennzeichnet, daß** als Aluminium-Legierung Al Mg4,5 Mn verwendet wird.

## Claims

1. A method of manufacturing a gas bottle, in which two gas bottle half shells consisting of an aluminium alloy are welded together, **characterised in that** the gas bottle half shells (2) are so drawn in a multi-stage deep-drawing process in a working step without intermediate annealing from drawing sheets with a wall thickness of 3-3.5 mm that the ratio of height to diameter of the gas bottle half shells is 1:1 to 3:1.

2. A method as claimed in Claim 1, **characterised in that** its two gas bottle half shells (2) are drawn in an identical shape.

3. A method of manufacturing a gas bottle as claimed in Claim 1 or 2, **characterised in that** the gas bottle half shells (2) are drawn in a first drawing stage to a first drawing depth with a first diameter, which is greater than the final diameter of the finished half shells and that, in an immediately following second drawing stage, the gas bottle half shells (2) are drawn over the entire drawing depth with the final diameter.

4. A method of manufacturing a gas bottle as claimed in Claim 3, **characterised in that** the first drawing depth is about 50% of the final drawing depth.

5. A method of manufacturing a gas bottle as claimed in Claim 1 or 2, **characterised in that** the gas bottle half shells are drawn in three immediately successive drawing stages.

6. A method of manufacturing a gas bottle as claimed in one of Claims 1 to 5, **characterised in that** Al Mg4.5 Mn is used as the aluminium alloy.

## Revendications

1. Procédé de fabrication d'une bouteille de gaz, lors duquel deux demi-coques de bouteille de gaz constituées d'un alliage d'aluminium sont assemblées par soudage, **caractérisé en ce que** les demi-coques de bouteille de gaz (2) sont embouties lors d'un procédé d'emboutissage à plusieurs étapes pendant une étape de travail sans recuit intermédiaire en des tôles d'emboutissage d'une épaisseur de paroi de 3 à 3,5 mm de façon que le rapport de la hauteur au diamètre des demi-coques de bouteille de gaz soit de 1:1 à 3:1.

2. Procédé selon la revendication 1, **caractérisé en ce que** les deux demi-coques de bouteille de gaz (2) sont embouties en une forme identique.

3. Procédé de fabrication d'une bouteille de gaz selon la revendication 1 ou 2, **caractérisé en ce que** les demi-coques de bouteille de gaz (2) sont embouties lors d'un emboutissage de premier stade jusqu'à une première profondeur d'emboutissage d'un premier diamètre qui est plus grand que le diamètre définitif des demi-coques finies, et **en ce que** lors d'un emboutissage de deuxième stade directement suivant, les demi-coques de bouteille de gaz (2) sont embouties sur toute la profondeur d'emboutissage avec le diamètre définitif.

4. Procédé de fabrication d'une bouteille de gaz selon la revendication 3, **caractérisé en ce que** la première profondeur d'emboutissage représente environ 50% de la profondeur d'emboutissage définitive.

5. Procédé de fabrication d'une bouteille de gaz selon la revendication 1 ou 2, **caractérisé en ce que** les demi-coques de bouteille de gaz sont embouties en trois emboutissages de stades qui se suivent directement.

6. Procédé de fabrication d'une bouteille de gaz selon l'une des revendications 1 à 6, **caractérisé en ce que**, comme alliage d'aluminium, du Al Mg4,5 Mn est utilisé.
